# FASCICULE DE BREVET EUROPEEN

(11) **EP 3 686 534 B1**
(45) Date de publication et mention de la délivrance du brevet: **10.03.2021**
(21) Numéro de dépôt: 19218200.4
(22) Date de dépôt: 19.12.2019
(51) Int. Cl.: C21D 1/34, C21D 1/52, C21D 9/46, C23C 8/10, C23C 8/18, C23C 8/80, F27B 9/28, C21D 9/56

(54) **PROCÉDÉ ET FOUR POUR LE TRAITEMENT THERMIQUE D'UNE BANDE D ACIER DE HAUTE RÉSISTANCE COMPRENANT UNE CHAMBRE D HOMOGÉNÉISATION EN TEMPÉRATURE**
VERFAHREN UND OFEN FÜR DIE WÄRMEBEHANDLUNG EINES HOCHWIDERSTANDSFÄHIGEN STAHLBANDES, DER EINE TEMPERATUR-HOMOGENISIERUNGSKAMMER UMFASST
METHOD AND FURNACE FOR THERMAL TREATMENT OF A HIGH-RESISTANCE STEEL STRIP INCLUDING A TEMPERATURE HOMOGENISATION CHAMBER

(30) Priorité: 23.01.2019 BE 201905038
(43) Date de publication de la demande: 29.07.2020
(73) Titulaire: Drever International, 4031 Liège (Angleur) (BE)
(72) Inventeur: CRUTZEN, Jean-Pierre, 4053 Chaudfontaine (BE); KüMMEL, Lutz, 41363 Jüchen (DE); MASCHLER, Frank, 47279 Duisburg (DE); RENARD, Michel, 4000 Liège (BE)
(74) Mandataire: Gevers Patents

(56) Documents cités:
- KR-A- 20160 085 830
- US-A1- 2010 173 072
- US-A1- 2017 137 906

## Description

### Domaine technique

Selon un premier aspect, l'invention se rapporte à un procédé de traitement thermique d'une bande d'acier de haute résistance. Selon un deuxième aspect, l'invention se rapporte à un four pour le traitement thermique d'une bande d'acier de haute résistance.

### Etat de la technique

Des aciers de haute résistance couramment utilisés comprennent des éléments d'alliage, par exemple du manganèse, du silicium, du chrome et/ou de l'aluminium. Lors d'une étape de recuit, les éléments d'alliage présents dans l'acier de haute résistance peuvent diffuser vers la surface de l'acier et s'oxyder rapidement à cause de leur grande affinité pour l'oxygène et ce, même dans des zones à tubes radiants où l'atmosphère est pourtant réductrice pour les oxydes de fer. Cette oxydation sélective crée des défauts de surface qui rendent difficile l'adhérence du revêtement en zinc (ou d'autre métal ou alliage) appliqué lors de la galvanisation de la surface. Ce problème de mouillabilité est un aspect limitant de la galvanisation qui ne peut pas se réaliser correctement.

Des études ont été menées afin de comprendre la cinétique de ces phénomènes d'oxydation et d'apporter des solutions aux problèmes posés lors de la galvanisation. Une voie particulièrement étudiée consiste à soumettre, dans le four de recuit, la surface des bandes à des conditions de température et d'atmosphère propres à oxyder rapidement et en profondeur les éléments d'alliage et éviter ainsi leur migration en surface. Durant cette opération se forme une couche d'oxyde de fer qui sera ultérieurement éliminée dans des zones suivantes du four de recuit sous atmosphère réductrice.

Il est connu des documents de l'état de la technique, et en particulier de EP 2 732 062 B1, qu'une oxydation des produits métalliques peut être réalisée lors du chauffage par flamme directe. Selon ce document, le potentiel d'oxydation de l'atmosphère autour du produit métallique lors du chauffage par flamme directe peut être ajusté en modifiant l'excès en oxygène. US 9 279 175 B2 souligne l'importance de former une couche d'oxyde aussi homogène que possible afin de constituer une barrière de diffusion efficace. EP 2 732 062 B1 précise toutefois que l'ajustement spécifique d'une épaisseur d'oxyde, c'est-à-dire obtenir une distribution uniforme sur la surface de l'acier, ne peut seulement être contrôlé qu'avec grande difficulté. Ce que décrit également EP 2 010 690 B1. Les documents US 2017/137906 A1 et KR 20160085830 A décrivent une oxydation d'une bande métallique lors de son passage dans une section de chauffage à flamme directe avec un excès d'oxygène dans l'atmosphère de combustion. Les documents US 2010/173072 A1 et KR 20160085830 A décrivent l'oxydation d'une bande métallique avec injection d'un oxydant lors de son passage dans une section de chauffage à tubes radiant.

Ainsi, un problème généralement rencontré lors du traitement thermique de produits métalliques avec oxydation et réduction de la surface est l'obtention d'un état de surface non-homogène avant l'étape de galvanisation.

### Résumé de l'invention

Selon un premier aspect, un des buts de la présente invention est de fournir un procédé de traitement thermique d'une bande d'acier de haute résistance permettant d'obtenir à sa surface une formation d'oxyde avec une épaisseur plus homogène et plus contrôlée.

A cet effet, les inventeurs proposent un procédé de traitement thermique d'une bande d'acier de haute résistance en défilement, ledit procédé comprenant les étapes suivantes :
a) chauffage de la bande dans une zone de chauffage à flamme directe;
b) homogénéisation en température de la bande dans une chambre d'homogénéisation comprenant au moins un tube de chauffage radiant, de sorte à homogénéiser une température de la bande après son passage dans la zone de chauffage à flamme directe de l'étape précédente;
c) oxydation de la bande dans une chambre d'oxydation avec une atmosphère oxydante ayant une concentration volumique en oxygène supérieure 1 %;
d) réduction de la bande dans une zone de réduction.

Le procédé de l'invention permet lors du traitement thermique, grâce à l'étape d'homogénéisation en température, l'oxydation de la bande présentant une surface plus homogène en température. Cela permet une croissance d'une couche d'oxyde ayant une épaisseur plus homogène sur toute la surface de bande. Une épaisseur d'oxyde plus homogène à la surface de la bande permet d'avoir une réduction ultérieure de ladite couche d'oxyde mieux contrôlée. En effet, des variations de l'épaisseur de la couche d'oxyde formée lors de l'étape d'oxydation nécessitent une adaptation du temps de réduction lors de l'étape de réduction afin de réduire l'oxyde sur l'entièreté de la surface de la bande. Une telle adaptation du temps de réduction est basée sur les épaisseurs d'oxyde les plus importantes. Le procédé de l'invention permet un meilleur contrôle du temps de l'étape de réduction car il garantit une épaisseur d'oxyde plus homogène sur la surface de bande.

Le procédé de l'invention est particulièrement avantageux car il permet de compenser l'inhomogénéité de température de la bande, en particulier de la surface de la bande lors de l'étape a) de chauffage de la bande par flamme directe. En effet l'utilisation d'une zone de chauffage à flamme directe permet une montée en température rapide de la bande au détriment de l'homogénéité de température du produit métallique. Or dans un grand nombre de fours, la chambre d'oxydation est positionnée directement après la zone de chauffage à flamme directe, de sorte que l'oxydation est réalisée sur une bande dont l'homogénéité en température n'est pas bien contrôlée.

Comme indiqué précédemment, un bon contrôle de la température de la bande lors de son oxydation dans la chambre d'oxydation permet d'obtenir une couche d'oxyde en surface ayant une épaisseur plus homogène sur toute la surface de la bande. Il apparaît que la cinétique de formation d'une couche d'oxyde à la surface d'une bande d'acier de haute résistance dépend principalement de la température de surface de la bande ainsi que de la composition de l'atmosphère oxydante dans la chambre d'oxydation. Des inhomogénéités en température à la surface de la bande peuvent donc provoquer de grandes variations de l'épaisseur de la couche d'oxyde à la surface de la bande.

Lors de la réduction de la couche d'oxyde dans la zone de réduction, il est nécessaire de réduire toute l'épaisseur d'oxyde formée en chambre d'oxydation. Or lorsqu'une couche d'oxyde présente une épaisseur variable, il est nécessaire d'assurer une réduction suffisante pour réduire la couche d'oxyde aux endroits où celle-ci est la plus épaisse. Cela peut résulter en un ralentissement de la vitesse de défilement dans la zone de réduction, ou en une atmosphère réductrice en zone de réduction, plus riche en hydrogène, ou encore en un allongement de la zone de réduction afin de conserver une cadence de production acceptable. Ainsi l'inhomogénéité de la température de surface d'une bande d'acier de haute résistance lors de l'oxydation de celle-ci en chambre d'oxydation peut avoir des conséquences sur le rendement du procédé de traitement thermique en terme de cadence de production et/ou de coûts.

Une oxydation réalisée lors du chauffage par flamme directe (étape a)) rend un ajustement de l'épaisseur de la couche de FeO formée très difficile à contrôler. En effet, dans EP 2 010 690 A1, il a été constaté que pour des mêmes conditions oxydantes au niveau de l'atmosphère lors du chauffage par flamme directe, une vitesse de défilement élevée montre une couche de FeO plus fine par rapport à des vitesses de défilement plus faibles, démontrant la grande sensibilité du procédé de formation d'oxyde de fer aux différents paramètres mis en jeu.

Un avantage du procédé de l'invention par rapport à des procédés où l'oxydation est réalisée en même temps que le chauffage de la bande dans une zone de chauffage à flamme directe est que le procédé de l'invention permet de dissocier le chauffage de la bande, l'homogénéisation en température et son oxydation avec des étapes et des chambres de four distinctes. Cela permet un meilleur contrôle des paramètres de formation de l'oxyde de fer en surface de la bande tout en autorisant un chauffage de bande par flamme directe. Ainsi l'invention permet de pallier les inconvénients du chauffage par flamme directe en introduisant une chambre d'homogénéisation en température. Grâce à l'invention, il est donc possible d'avoir un four présentant une très bonne qualité de traitement thermique, ainsi qu'un meilleur état de surface de la bande avant sa galvanisation et ce pour des coûts d'exploitation raisonnables.

Dans l'ensemble du document, il faut comprendre par concentration (volumique) en oxygène, une concentration (volumique) en O₂. Les étapes du procédé de l'invention sont à réaliser selon l'ordre suivant : étape a), étape b), étape c), et étape d).

De préférence, la zone de réduction a une atmosphère réductrice ayant une concentration volumique en hydrogène supérieure à 3% et de manière préférée supérieure à 5 %, et de manière encore plus préférée supérieure à 8%. Un avantage associé à de telles concentrations volumiques en hydrogène dans la zone de réduction pour ces modes de réalisation préférés, est d'augmenter la garantie que la réduction aura bien lieu. De préférence, le reste de la composition de l'atmosphère de la zone de réduction comprend de l'azote.

Dans l'ensemble du document, il faut comprendre par concentration (volumique) en hydrogène, une concentration (volumique) en H₂.

Il a par ailleurs été constaté que le procédé de l'invention est particulièrement efficace pour des bandes d'acier de haute résistance par exemple ayant une composition en poids en Cr inférieure à 5 %, de préférence inférieure à 3 % et encore plus préférentiellement inférieure à 1 %. Au sens de la présente invention, il est entendu par les termes « acier de haute résistance », un acier comprenant des éléments d'alliages tels que du manganèse, du silicium, du chrome et/ou l'aluminium. De préférence, la bande a une épaisseur comprise entre 0,3 mm et 3,2 mm.

La chambre d'homogénéisation comprenant au moins un tube de chauffage radiant est destinée à permettre une uniformisation / homogénéisation de la température de la bande lorsque cette dernière est présente dans la chambre d'homogénéisation. L'uniformisation en température de la bande se produit progressivement lors de son passage dans la chambre d'homogénéisation afin d'obtenir une température aussi uniforme que possible en sortie de chambre d'homogénéisation. La chambre d'homogénéisation n'est pas destinée principalement à faire varier la température moyenne de la bande mais est plutôt destinée à uniformiser la température de la bande.

Dans la chambre d'homogénéisation peuvent être présents des éléments radiants et/ou de chauffage qui disposent d'une puissance qui peut être modifiée rapidement, ce qui permet d'ajuster la température rapidement de manière à maintenir une température optimale en entrée de la chambre d'oxydation et à assurer une oxydation régulière de la surface de la bande d'acier.

De préférence, la chambre d'homogénéisation en température comprend deux, trois, ou quatre tubes de chauffage radiant.

La température de la bande est comprise dans la présente demande comme étant une température mesurée en surface de la bande et représentant la température sur toute l'épaisseur de la bande. En effet pour des bandes ayant une épaisseur comprise entre 0,6 mm et 2,5 mm, la diffusion de la chaleur dans toute l'épaisseur est très rapide et il peut donc être estimé qu'une température de la bande en un point de la bande à sa surface est représentative de la température dans toute l'épaisseur de la bande. Cela est particulièrement vrai lorsque la bande est dans une chambre essentiellement homogène en température. Ainsi une homogénéité ou une inhomogénéité de température peut être caractérisée par des mesures de température de surface de la bande à des endroits bien distincts. Par exemple une inhomogénéité de température est constatée sur une section de bande lorsqu'il existe une différence de température supérieure à 5 %, de préférence supérieure à 2 % et de manière encore plus préférée supérieure à 1 % entre un point situé au centre la bande et un point situé sur le bord de la bande. La température de bande est par exemple une température de bande moyenne prise sur une section de bande en plusieurs points différents, par exemple la température de bande est la moyenne des températures mesurées au niveau des deux bords ainsi qu'en son centre. Une température de bande cible est atteinte lorsque la température de bande moyenne et la température de bande cible sont égales ou en tout cas présentent un écart inférieur à 2 %, de préférence inférieur à 1 %. Dans la chambre d'homogénéisation en température, la température de bande reste essentiellement la même mais elle est homogénéisée en surface.

De préférence, l'atmosphère oxydante dans la chambre d'oxydation a une concentration volumique en oxygène comprise entre 1,5 % et 5 % et de manière encore plus préférée comprise entre 2 % et 5 %.

De préférence, la chambre d'oxydation de l'invention ne comprend pas de tube de chauffage radiant à l'intérieur de celle-ci. Par exemple, la chambre d'oxydation est confinée, par exemple isolée à l'intérieur d'une section de four à chauffage radiant de sorte qu'elle est chauffée indirectement par les tubes de chauffage radiant de la section de four à chauffage radiant.

Avantageusement, le procédé suivant l'invention comprend en outre une étape d'homogénéisation du gaz oxydant de la chambre d'oxydation, comprenant :
- une aspiration d'au moins une partie du gaz oxydant hors de la chambre d'oxydation,
- un refroidissement de ladite au moins une partie du gaz oxydant,
- un entraînement par un ventilateur de ladite au moins une partie dudit gaz oxydant,
- un enrichissement en oxygène de ladite au moins une partie dudit gaz oxydant par injection d'air,
- une réinjection de ladite au moins une partie dudit gaz oxydant dans la chambre d'oxydation.

Il a été observé que l'homogénéisation du gaz oxydant permet d'améliorer le contrôle sur l'étape d'oxydation et d'obtenir la formation d'une couche d'oxyde à la surface de la bande d'acier dont l'épaisseur est plus homogène et/ou reproductible.

Le chauffage par flamme directe est utilisé pour nettoyer la bande d'acier de haute résistance (dégraissage par exemple). Le nettoyage permet en particulier de retirer des résidus organiques présents à la surface de la bande d'acier.

De préférence, l'étape d'oxydation est réalisée à une température de bande comprise entre 650 °C et 750 °C.

Il a été observé que lorsque ladite étape d'oxydation est réalisée dans la gamme de température entre 650 °C et 750°C, cela procure un bon contrôle sur l'épaisseur de la couche d'oxyde de fer formée pendant l'étape d'oxydation et procure de la stabilité à l'ensemble du procédé de recuit.

Une température de bande comprise entre 650 °C et 750 °C permet un bon contrôle de la cinétique d'oxydation de la surface de la bande lors de son passage en chambre d'oxydation dans laquelle la concentration volumique en oxygène est supérieure à 1 %. De préférence, la concentration volumique en oxygène dans la chambre d'oxydation est comprise entre 1,5 % et 5 % et de manière encore plus préférée entre 2 % et 5 %. Le contrôle de l'homogénéité de la cinétique d'oxydation est assuré grâce au passage de la bande dans la chambre d'homogénéisation.

Il a été observé qu'une teneur accrue en oxygène dans la chambre d'oxydation permet de réduire l'impact néfaste des fuites de gaz. Cependant, une teneur trop élevée en oxygène a pour conséquence d'oxyder la bande d'acier trop en profondeur, ce qui nécessite une étape ultérieure d'élimination de ladite couche d'oxyde de fer d'une durée plus longue, ce qui représente un désavantage en terme de temps et donc de coût. Les inventeurs ont déterminé que des valeurs de concentration volumique en oxygène dans la chambre d'oxydation comprises entre 1,5 % et 5 % et de manière encore plus préférée entre 2 % et 5 % permettent une étape d'oxydation qui n'est pas ou peu influencée par les éventuelles fuites de gaz, sans pour autant générer une couche d'oxyde de fer trop épaisse.

Préférentiellement, la durée d'exposition de ladite bande d'acier dans la chambre d'oxydation est comprise entre 2 et 8 secondes, de préférence allant de 2 à 4 secondes.

Avantageusement, l'étape d'oxydation est opérée de manière confinée ou relativement confinée dans la chambre d'oxydation.

Au sens de l'invention, il est entendu par les termes « relativement isolé » ou « confiné » qu'une étanchéité relative est garantie dans l'élément considéré. Des moyens techniques appropriés peuvent être mis en œuvre pour contrôler cette étanchéité relative afin de réduire autant que possible les échanges de gaz entre l'atmosphère oxydante de ladite chambre d'oxydation et l'atmosphère régnant en dehors de ladite chambre d'oxydation, par exemple dans le reste du RTF. Un RTF est une section de four comprenant essentiellement des tubes de chauffage radiant et est un acronyme connu d'un homme du métier (RTF pour Radiant Tubes Furnaces).

Préférentiellement, l'étape d'oxydation est homogène en ce qu'elle permet l'oxydation homogène en surface de ladite bande d'acier.

De préférence, l'étape d'oxydation est réalisée par propulsion d'un gaz oxydant au moyen d'un gaz porteur, de préférence de l'azote.

Il a été observé que cette propulsion au moyen d'un gaz porteur permet d'amener le gaz oxydant à la surface de ladite bande d'acier et de traverser la couche limite entraînée par la bande d'acier. Il en résulte alors comme effet avantageux qu'au moins une des couches de fer située en dessous de ladite surface de ladite bande d'acier peut aussi être oxydée. Un meilleur contrôle et une meilleure reproductibilité et/ou homogénéité peuvent ainsi être garantis lors de la formation de la couche d'oxyde de fer formée pendant l'étape d'oxydation.

Avantageusement, le procédé selon l'invention comprend l'application d'une pression à l'intérieur de ladite chambre d'oxydation et dans le reste du four, lesdites pressions étant sensiblement égales.

Il a été observé que le risque de transferts gazeux entre la chambre d'oxydation et le reste du four utilisé dans le procédé selon l'invention sont fortement réduits lorsque la pression dans la chambre d'oxydation et dans le dispositif sont sensiblement égales.

De plus, le procédé selon l'invention permet de maintenir une oxydation facilement contrôlable qui évite les perturbations causées par l'atmosphère qui entoure la chambre d'oxydation.

De préférence, l'étape a) de chauffage, l'étape b) d'homogénéisation en température ainsi que l'étape d) de réduction sont réalisées avec une atmosphère réductrice ayant une concentration volumique en hydrogène supérieure à 3%.

De préférence, l'atmosphère réductrice dans la zone de réduction a une atmosphère ayant une concentration en hydrogène comprise entre 3 % et 5 %. De préférence, la zone de réduction a une composition comprenant une concentration en hydrogène comprise entre 3 % et 5 %, le reste de la composition comprenant de l'azote.

De préférence, l'étape d'homogénéisation en température est réalisée à une température de bande comprise entre 650 °C et 750 °C.

Comme évoqué précédemment une telle plage de température permet un bon contrôle de la cinétique de formation d'oxyde en chambre d'oxydation, c'est-à-dire en présence d'une concentration volumique en oxygène comprise en général entre 1 % et 5 %. De plus il est particulièrement avantageux d'homogénéiser la température de bande à une température cible. Une homogénéisation à une température cible signifie qu'il existe un apport de chaleur à la bande strictement égal à la chaleur perdue par la bande. Ainsi, l'homogénéisation est réalisée avec un bilan apport/perte de chaleur essentiellement nul de sorte à prévenir l'introduction d'autres inhomogénéités de température à la bande.

De préférence, l'étape a) de chauffage est réalisée de sorte à obtenir une température de bande comprise entre 650 °C et 750 °C.

Une telle plage de température de bande est facilement atteignable par chauffage par flamme directe, ce qui rend l'étape a) relativement aisée à mettre en œuvre. De préférence, l'étape a) est réalisée en condition réductrice en présence de monoxyde de carbone et d'hydrogène. De telles conditions sont générées en utilisant un mélange carburant/comburant non-stœchiométrique et particulièrement pauvre en oxygène.

L'étape d'homogénéisation en température est réalisée avec une atmosphère ayant une concentration volumique en oxygène inférieure à 0,01% en volume, de préférence avec une atmosphère sans oxygène.

Bien que l'étape d'homogénéisation en température est réalisée dans une chambre adjacente à la chambre d'oxydation, l'atmosphère dans la chambre d'homogénéisation peut être maintenue pauvre, voire très pauvre en oxygène. Cela peut être rendu possible selon un mode de réalisation préféré, par la présence de moyens de confinement positionnés entre la chambre d'oxydation et la chambre d'homogénéisation, par exemple en utilisant un sas.

De tels moyens de confinement peuvent être particulièrement désirés car des passages de gaz importants ou mal contrôlés entre la chambre d'oxydation et la zone de réduction et/ou la chambre d'homogénéisation en température, peuvent provoquer des échanges de gaz néfastes entre les différentes chambres du four. Lorsque de l'oxygène s'échappe à partir de la chambre d'oxydation vers une chambre sous atmosphère réductrice, la teneur en vapeur d'eau augmente dans cette zone. Ensuite, l'augmentation de la teneur en vapeur d'eau influence le point de rosée et peut donner lieu à des phénomènes d'oxydation non désirés, comme par exemple l'oxydation de composés d'alliage en surface de l'acier. Comme déjà expliqué, ces composés d'alliage ont une grande affinité pour l'oxygène, et leur oxydation sélective a une influence délétère sur l'adhérence du revêtement obtenu après galvanisation.

Par ailleurs, la concentration volumique en oxygène dans la chambre d'oxydation (supérieure à 1%, voir comprise entre 1.5% et 5% selon un mode de réalisation préféré), peut représenter une concentration volumique particulièrement sensible à des échanges de gaz non souhaités avec les chambres adjacentes. Des moyens de confinement positionnés entre la chambre d'oxydation et la chambre d'homogénéisation, par exemple un sas, permettent de contrôler davantage la concentration en oxygène dans la chambre d'oxydation. Cela est important car lorsque de l'hydrogène s'échappe à partir d'une chambre sous atmosphère réductrice vers l'intérieur de la chambre d'oxydation, l'oxydation n'est plus aussi efficace car une partie de l'oxygène est consommé par réaction avec l'hydrogène. Ces phénomènes influencent négativement les propriétés de la couche d'oxyde de fer formée lors de l'étape d'oxydation. Ce problème est amplifié lorsque la teneur en oxygène est relativement faible dans la chambre d'oxydation, car l'oxygène sera alors consommé encore plus rapidement par réaction avec l'hydrogène.

De manière générale, ces fuites réduisent donc fortement le contrôle des conditions du procédé de recuit, ce qui, en conséquent, provoque un manque de contrôle sur la qualité d'un acier haute résistance galvanisé obtenu après galvanisation de la bande traitée selon le premier aspect de l'invention, notamment en terme d'adhérence de la couche de revêtement en surface de la bande d'acier.

L'étape a) de chauffage est réalisée avec une atmosphère ayant une concentration volumique en oxygène inférieure à 0,01% en volume, de préférence avec une atmosphère sans oxygène.

Il est particulièrement important de préchauffer la bande d'acier avec une atmosphère pauvre en oxygène et de préférence sans oxygène de sorte à ce que la bande d'acier ne commence pas à s'oxyder en surface avant qu'elle ne pénètre dans la chambre d'oxydation. Ainsi, il en résulte un meilleur contrôle de l'épaisseur d'oxydation lorsque celle-ci est uniquement réalisée dans la chambre d'oxydation. De plus, la température de la bande n'étant pas homogène lors de l'étape a) de chauffage, il est important qu'aucune oxydation ne soit faite dans de telles conditions d'inhomogénéité de température de bande.

De préférence, l'étape d'homogénéisation en température est réalisée par le défilement de la bande à proximité dudit au moins un tube de chauffage radiant.

L'avantage d'un défilement de la bande à proximité d'un tube de chauffage radiant est de permettre de fournir une quantité de chaleur à la bande bien contrôlée sur toute la largeur de la bande. Ainsi le défilement de la bande à proximité du tube de chauffage radiant permet un échange de chaleur entre la bande et le tube de chauffage radiant. Cela permet de maintenir la bande en température, par exemple à la température cible, tout en permettant une homogénéisation de la température de la bande. Ainsi l'invention permet de bénéficier des avantages d'un chauffage par flamme directe tout en compensant les inconvénients liés au chauffage par flamme directe (inhomogénéité de température de bande). Par exemple la bande défile à une distance d'un tube de chauffage radiant comprise entre 0,1 m et 0,2 m.

De préférence, ladite section d'homogénéisation comprend au moins deux tubes de chauffage radiant. De préférence, le produit métallique défile entre lesdits deux tubes de chauffage radiant.

Le défilement de la bande d'acier devant deux tubes de chauffage radiant permet une amélioration de l'homogénéité de température de la bande d'acier en laissant plus de temps à la bande d'acier de s'équilibrer en température tout en recevant une quantité de chaleur des tubes de chauffage radiant permettant de conserver une température de bande cible. La température de bande cible est en général comprise entre 650 °C et 750 °C et correspond à une température à laquelle l'oxydation de la bande en chambre d'oxydation est bien contrôlée. Un même raisonnement peut être appliqué pour trois, quatre, six tubes de chauffage radiant.

De préférence, le chauffage de la bande à l'étape a) est réalisé jusqu'à atteindre une température de bande cible comprise entre 650 °C et 750 °C, et l'homogénéisation en température de la bande à l'étape b) est réalisée de sorte à homogénéiser la température de la bande selon ladite température cible. Préférentiellement, l'étape d'homogénéisation de l'étape b) permet de maintenir la bande à la température cible.

Lors de l'étape d'homogénéisation en température, la chaleur communiquée par le/les tube de chauffage radiant à la bande a pour unique but de maintenir la température de la bande selon la température cible ainsi que d'homogénéiser la température de celle-ci. De préférence, les tubes de chauffage radiant lors de l'étape d'homogénéisation en température rayonnent vers la bande de manière uniforme, permettant une bonne homogénéisation de la température de la bande, en surface ainsi que selon l'épaisseur de la bande.

Selon un deuxième aspect, un des buts de la présente invention est de fournir un four pour le traitement thermique d'une bande d'acier de haute résistance par défilement permettant une formation d'oxyde à la surface de la bande avec une épaisseur plus homogène et plus contrôlée. À cet effet, les inventeurs proposent un four pour le traitement thermique d'une bande métallique de haute résistance par défilement comprenant :
- une section de four à chauffage direct comprenant :
   - une zone de chauffage à flamme directe;
- une section de four à chauffage radiant comprenant :
   - une chambre d'oxydation ;
   - une zone de réduction ;
   - une chambre d'homogénéisation en température positionnée après la zone de chauffage à flamme directe et avant la chambre d'oxydation, la chambre d'homogénéisation comprenant au moins un tube de chauffage radiant.

Ainsi, la chambre d'homogénéisation en température est positionnée entre la zone de chauffage à flamme directe et la chambre d'oxydation. Une section de four à chauffage radiant est un RTF. La chambre d'homogénéisation est située dans la section de four à chauffage radiant, de même que la chambre d'oxydation.

De préférence, ladite chambre d'homogénéisation comprend au moins deux tubes de chauffage radiant et de manière encore plus préférée au moins trois tubes de chauffage radiant.

Le nombre de tubes de chauffage radiant dans la chambre d'homogénéisation permet de définir sa longueur, le long de laquelle la bande peut s'équilibrer en température tout en restant à la température de bande cible. Le nombre de tubes de chauffage radiant et la longueur de la chambre d'homogénéisation en température dépendent de la zone de chauffage par flamme directe et de l'inhomogénéité en température de la bande qui en ressort ainsi que de l'homogénéité en température souhaitée de la bande dans la chambre d'oxydation. Le nombre de tubes radiants et la longueur de la chambre d'homogénéisation peuvent également dépendre de la température cible en sortie de la chambre d'homogénéisation.

De préférence, dans la chambre d'homogénéisation en température, le produit métallique est positionné en défilement entre au moins deux tubes de chauffage radiant. Un tel mode de réalisation permet une meilleure homogénéisation de la température de la bande comme cela est décrit pour le procédé selon le premier aspect de l'invention.

Par exemple, le four comprend en outre un premier et un deuxième rouleaux pour guider la bande en défilement, le premier rouleau étant positionné en aval de la zone de chauffage à flamme directe et le deuxième rouleau étant positionné en aval de la chambre d'oxydation. La bande est de préférence maintenue sous traction dans la chambre d'homogénéisation de sorte qu'en défilement, ladite bande décrit une trajectoire essentiellement rectiligne lors de son passage dans la chambre d'homogénéisation et dans la zone de réduction.

Par exemple, les premier et deuxième rouleaux sont positionnés de sorte que ladite bande métallique est tendue selon une orientation essentiellement verticale entre lesdits rouleaux. Une orientation de bande essentiellement verticale correspond à une orientation de bande par rapport à un sol plat décrivant un angle avec la normale au sol plat compris entre 0° et 15°. La bande est sous traction dans le four afin qu'elle soit tendue lors de son passage dans la chambre d'homogénéisation puis dans la chambre d'oxydation.

Dans un autre mode de réalisation possible, le four est configuré de sorte que la bande métallique est tendue selon une orientation essentiellement horizontale.

Dans un mode de réalisation préféré, la chambre d'oxydation est par ailleurs délimitée par deux sas qui sont chacun constitués par au moins deux rouleaux de sas. Dans un tel cas, bien qu'il n'y ait pas de contact permanent entre la bande et de tels rouleaux de sas, il est possible que la bande entre en contact avec eux, par exemple suite à un mouvement de la bande.

La chambre d'oxydation est confinée de la chambre d'homogénéisation et de la zone de réduction par deux moyens de confinement permettant le défilement de la bande au travers de ladite chambre d'oxydation, par exemple les deux moyens de confinement sont deux sas. Les avantages associés décrits pour le procédé de l'invention s'appliquent au four, mutatis mutandis.

De préférence, la chambre d'oxydation est munie d'évents afin d'équilibrer les volumes entrants et sortants pour équilibrer la pression à l'intérieur de la chambre et aussi pour réduire les transferts éventuels de gaz par des fuites.

### Brève description des figures

Ces aspects de l'invention ainsi que d'autres seront clarifiés dans la description détaillée de modes de réalisation particuliers de l'invention, référence étant faite aux dessins des figures, dans lesquelles:
- la Fig.1 montre un mode de réalisation selon l'invention;
- la Fig.2 montre un mode de réalisation selon l'invention;
- la Fig.3 montre une vue schématique de l'amenée d'une bande vers une chambre d'homogénéisation en température, puis vers une chambre d'oxydation et le cheminement de la bande vers une zone de réduction.
Les dessins des figures ne sont pas à l'échelle et ne sont pas limitatifs. Généralement, des éléments semblables sont dénotés par des références semblables dans les figures. La présence de numéros de référence aux dessins ne peut être considérée comme limitative, y compris lorsque ces numéros sont indiqués dans les revendications.

### Description détaillée de certains modes de réalisation de l'invention

La figure 1 montre une illustration schématique du four 1 selon le deuxième aspect de l'invention permettant de mettre en œuvre le procédé selon le premier aspect de l'invention. Le four 1 comprend dans le sens de défilement de la bande 5, une zone de chauffage à flamme directe 10, une chambre d'homogénéisation en température 20, une chambre d'oxydation 30 et une zone de réduction 40 pour la réduction de l'oxyde et le traitement thermique de la bande. Le four 1 comprend une section de four à chauffage direct 2 comprenant la zone de chauffage à flamme directe 10 et une section de four à chauffage radiant 3 comprenant la chambre d'homogénéisation en température 20, la chambre d'oxydation 30 et la zone de réduction 40.

Le procédé selon l'invention comprend la mise en œuvre de l'étape a) de chauffage de la bande 5 par flamme directe dans la zone de chauffage à flamme directe 10. Le procédé comprend ensuite la mise en œuvre de l'étape b), c'est-à-dire le défilement de la bande 5 à proximité d'au moins un tube de chauffage radiant 25 de sorte, par exemple, à laisser du temps à la bande 5 préchauffée à une température cible, de s'homogénéiser en température tout en conservant ladite température cible. Selon un autre cas de figure possible, la bande 5 peut être chauffée dans la chambre d'homogénéisation 20 de manière à avoir une température (homogénéisée) de sortie plus élevée que la température d'entrée. Le procédé comprend ensuite la mise en œuvre de l'étape d'oxydation c), c'est-à-dire le défilement de la bande 5 dans la chambre d'oxydation 30 comprenant une concentration volumique en oxygène supérieure à 1% et de préférence comprise entre 1,5 % et 5 %. Lors de l'étape c), une couche d'oxyde se forme en surface de la bande 5. L'oxyde formé est essentiellement de l'oxyde de fer II, II-III, ou III en général. Le procédé de traitement thermique d'une bande 5 d'acier comprend après l'étape c), l'étape d) pendant laquelle, la bande d'acier 5 oxydée à l'étape c) subit un traitement thermique à une température de bande jusqu'à 800 °C et de préférence jusqu'à 850 °C. Lors de cette étape d), la bande 5 est soumise à une atmosphère réductrice comprenant de préférence une concentration volumique en hydrogène supérieure à 3%, et de manière encore préférée comprise entre 3% et 5 %. La fraction volumique restante étant de l'azote en général. La température du traitement thermique en zone de réduction lors de l'étape d) peut être modifiée relativement facilement sans pour autant que les étapes a), b) et c) ne soient modifiées fortement.

La figure 2 montre une vue d'ensemble d'un four 1 selon le deuxième aspect de l'invention, avec une représentation schématique du cheminement de la bande 5 à travers la zone de chauffage à flamme directe 10, la chambre d'homogénéisation 20, la chambre d'oxydation 30 et la zone de réduction 40 comprises dans le four 1. La bande 5 décrit une succession de passes verticales pendant lesquelles elle défile au travers de la section de four à chauffage direct 2 puis de la section de four à chauffage radiant 3. Après avoir défilé au travers de la zone de chauffage à flamme directe 10, la bande 5 entre dans la section de four à chauffage radiant 3 par la chambre d'homogénéisation 20. Dans l'exemple non limitatif montré à la figure 2, la zone de chauffage à flamme directe 10 comprend deux lignes de passe. Ensuite la bande 5 est dirigée vers la chambre d'homogénéisation en température 20.

La ligne de passe comprenant la chambre d'homogénéisation en température 20 et la chambre d'oxydation 30 est située dans la section RTF (section de four à chauffage radiant) du four 1. Ainsi la chambre d'oxydation 30 est à une température similaire de la section RTF qui l'entoure tout en étant de préférence isolée au niveau de la teneur en oxygène et en hydrogène.

Après avoir quitté la chambre d'oxydation 30, la bande 5 entre en zone de réduction 40 pour son traitement thermique. La zone de réduction 40 comprend une série de passes verticales entourées de tubes de chauffage radiant 25 permettant un ajustement de la température de la bande 5 afin de réaliser le traitement thermique désiré de la bande d'acier 5 de haute résistance.

La figure 3 montre une vue schématique de l'amenée de la bande 5 vers la chambre d'homogénéisation en température 20, puis vers la chambre d'oxydation 30 et le cheminement de la bande 5 vers la zone de réduction 40. La figure 3 montre un mode de réalisation particulier de la chambre d'homogénéisation en température 20 qui illustre de façon exemplative trois tubes de chauffage radiant 25 disposés de sorte que la bande 5 passe à proximité lors de son défilement dans la chambre d'homogénéisation en température 20. La chambre d'homogénéisation en température 20 illustrée permet une bonne homogénéisation de la température de la bande 5 à une température cible, la température cible étant définie en fonction de la composition de l'acier. Ainsi une épaisseur d'oxyde précisément définie et homogène sur toute la surface de la bande 5 peut être obtenue.

Par exemple, en fonctionnement, une bande 5 d'acier est alimentée dans une zone de chauffage à flamme directe 10 et est chauffée en condition réductrice en présence de monoxyde de carbone et d'hydrogène, de préférence de sorte à atteindre une température de bande comprise entre 650 à 750 °C. La bande d'acier est ensuite amenée vers la chambre d'oxydation 30 qui est confinée dans la section du four à chauffage radiant (RTF), où a lieu l'oxydation avec une teneur en oxygène supérieure à 1%. Cette étape d'oxydation permet la formation en surface d'une couche d'oxyde de fer par exemple . Ensuite, la couche d'oxyde est éliminée au cours de l'étape de traitement thermique en atmosphère réductrice afin de procéder à l'étape de galvanisation selon une méthode bien connue de l'homme du métier.

La présente invention a été décrite en relation avec des modes de réalisations spécifiques, qui ont une valeur purement illustrative et ne doivent pas être considérés comme limitatifs. D'une manière générale, la présente invention n'est pas limitée aux exemples illustrés et/ou décrits ci-dessus. L'usage des verbes « comprendre », « inclure », « comporter », ou toute autre variante, ainsi que leurs conjugaisons, ne peut en aucune façon exclure la présence d'éléments autres que ceux mentionnés. L'usage de l'article indéfini « un », « une », ou de l'article défini « le », « la » ou « l' », pour introduire un élément n'exclut pas la présence d'une pluralité de ces éléments. Les numéros de référence dans les revendications ne limitent pas leur portée.

## Revendications

1. Procédé de traitement thermique d'une bande d'acier de haute résistance (5) en défilement, ledit procédé comprenant les étapes suivantes :
a) chauffage de la bande (5) dans une zone de chauffage à flamme directe (10), l'étape de chauffage étant réalisée avec une atmosphère ayant une concentration volumique en oxygène inférieure à 0,01% en volume, de préférence avec une atmosphère sans oxygène ;
b) homogénéisation en température de la bande (5) dans une chambre d'homogénéisation (20) comprenant au moins un tube de chauffage radiant (25), de sorte à homogénéiser la bande (5) en température après son passage dans la zone de chauffage à flamme directe (10) de l'étape précédente, l'étape d'homogénéisation en température étant réalisée avec une atmosphère ayant une concentration volumique en oxygène inférieure à 0,01% en volume, de préférence avec une atmosphère sans oxygène ;
c) oxydation de la bande (5) dans une chambre d'oxydation (30) avec une atmosphère oxydante ayant une concentration volumique en oxygène supérieure à 1 % ;
d) réduction de la bande (5) dans une zone de réduction (40).

2. Procédé selon la revendication précédente **caractérisé en ce que** la zone de réduction (40) a une atmosphère réductrice ayant une concentration volumique en hydrogène supérieure à 3%.

3. Procédé selon l'une quelconque des revendications précédentes **caractérisé en ce que** l'étape d'oxydation est réalisée à une température de bande (5) comprise entre 650 °C et 750 °C.

4. Procédé selon l'une quelconque des revendications précédentes **caractérisé en ce que** ladite concentration volumique en oxygène est comprise entre 1,5 % et 5 %, de préférence comprise entre 2 % et 5 %.

5. Procédé selon l'une quelconque des revendications précédentes **caractérisé en ce que** l'étape d'homogénéisation en température est réalisée à une température de bande (5) comprise entre 650 °C et 750 °C.

6. Procédé selon l'une quelconque des revendications précédentes **caractérisé en ce que** l'étape a) de chauffage est réalisée de sorte à obtenir une température de bande (5) comprise entre 650 °C et 750 °C.

7. Procédé selon l'une quelconque des revendications précédentes **caractérisé en ce que** l'étape d'homogénéisation en température est réalisée par le défilement de la bande (5) à proximité dudit au moins un tube de chauffage radiant (25).

8. Procédé selon la revendication précédente, **caractérisé en ce que** ladite section d'homogénéisation comprend deux tubes de chauffage radiant (25) et **en ce que** la bande (5) défile entre lesdits deux tubes de chauffage radiant (25).

9. Four (1) pour le traitement thermique d'une bande d'acier de haute résistance (5) par défilement comprenant :
- une section de four à chauffage direct (2) comprenant :
• une zone de chauffage à flamme directe (10) ;
- une section de four à chauffage radiant (3) comprenant :
• une chambre d'oxydation (30) ;
• une zone de réduction (40) ;
**caractérisé en ce que** la section de four à chauffage radiant (3) comprend en outre une chambre d'homogénéisation en température (20) positionnée entre ladite zone de chauffage à flamme directe (10) et ladite chambre d'oxydation (30), ladite chambre d'homogénéisation (20) comprenant au moins un tube de chauffage radiant (25) ;
et **en ce que** la chambre d'oxydation (30) est isolée de la chambre d'homogénéisation (20) et de la zone de réduction (40) par deux moyens de confinement (35) permettant le défilement de la bande (5) au travers de ladite chambre d'oxydation (30).

10. Four (1) selon la revendication précédente **caractérisé en ce que** ladite chambre d'homogénéisation (20) comprend au moins deux tubes de chauffage radiant (25) et de manière plus préférée au moins trois tubes de chauffage radiant (25).

11. Four (1) selon la revendication précédente **caractérisé en ce qu'**il est configuré de sorte que dans la chambre d'homogénéisation (20), la bande d'acier de haute résistance (5) est apte à être positionnée en défilement entre au moins deux tubes de chauffage radiant (25).

12. Four (1) selon la revendication 9 **caractérisé en ce que** les deux moyens de confinement (35) sont deux sas.

## Patentansprüche

1. Verfahren zur Wärmebehandlung eines hochwiderstandsfähigen Stahlbandes (5) in Führung, wobei das Verfahren die folgenden Schritte umfasst:
a) Erhitzen des Bands (5) in einer Erhitzungszone mit direkter Flamme (10), wobei der Schritt des Erhitzens mit einer Atmosphäre mit einer Sauerstoffvolumenkonzentration von weniger als 0,01 Vol.-%, vorzugsweise mit einer sauerstofffreien Atmosphäre, durchgeführt wird;
b) Temperaturhomogenisierung des Bands (5) in einer Homogenisierungskammer (20), die mindestens ein Strahlungserhitzungsrohr (25) umfasst, um die Temperatur des Bands (5) nach dessen Durchgang durch die Erhitzungszone mit direkter Flamme (10) des vorherigen Schritts zu homogenisieren, wobei der Temperaturhomogenisierungsschritt mit einer Atmosphäre mit einer Sauerstoffvolumenkonzentration von weniger als 0,01 Vol.-%, vorzugsweise mit einer sauerstofffreien Atmosphäre, durchgeführt wird;
c) Oxidation des Bands (5) in einer Oxidationskammer (30) mit einer oxidierenden Atmosphäre mit einer Sauerstoffvolumenkonzentration von mehr als 1%;
d) Reduktion des Bands (5) in einer Reduktionszone (40).

2. Verfahren nach dem vorstehenden Anspruch, **dadurch gekennzeichnet, dass** die Reduktionszone (40) eine reduzierende Atmosphäre mit einer Wasserstoffvolumenkonzentration von mehr als 3 % aufweist.

3. Verfahren nach einem der vorstehenden Ansprüche, **dadurch gekennzeichnet, dass** der Oxidationsschritt bei einer Temperatur des Bandes (5) zwischen 650 °C und 750 °C durchgeführt wird.

4. Verfahren nach einem der vorstehenden Ansprüche, **dadurch gekennzeichnet, dass** die Sauerstoffvolumenkonzentration zwischen 1,5 % und 5 %, vorzugsweise zwischen 2 % und 5 %, beträgt.

5. Verfahren nach einem der vorstehenden Ansprüche, **dadurch gekennzeichnet, dass** der Temperaturhomogenisierungsschritt bei einer Temperatur des Bandes (5) zwischen 650 °C und 750 °C durchgeführt wird.

6. Verfahren nach einem der vorstehenden Ansprüche, **dadurch gekennzeichnet, dass** der Schritt a) des Erhitzens durchgeführt wird, um eine Temperatur des Bandes (5) zwischen 650 °C und 750 °C zu erhalten.

7. Verfahren nach einem der vorstehenden Ansprüche, **dadurch gekennzeichnet, dass** der Temperaturhomogenisierungsschritt durch das Führen des Bands (5) nahe an dem mindestens einen Strahlungserhitzungsrohr (25) durchgeführt wird.

8. Verfahren nach dem vorstehenden Anspruch, **dadurch gekennzeichnet, dass** der Homogenisierungsabschnitt zwei Strahlungserhitzungsrohre (25) umfasst und dass das Band (5) zwischen den beiden Strahlungserhitzungsrohren (25) geführt wird.

9. Ofen (1) zur Wärmebehandlung eines hochwiderstandsfähigen Stahlbandes (5) durch Führen, umfassend:
- einen Ofenabschnitt zum direkten Erhitzen (2), umfassend:
• eine Erhitzungszone mit direkter Flamme (10);
- einen Ofenabschnitt zum Strahlungserhitzen (3), umfassend:
• eine Oxidationskammer (30);
• eine Reduktionszone (40);
**dadurch gekennzeichnet, dass** der Ofenabschnitt zum Strahlungserhitzen (3) weiter eine Temperaturhomogenisierungskammer (20) umfasst, die zwischen der Erhitzungszone mit direkter Flamme (10) und der Oxidationskammer (30) positioniert ist, wobei die Homogenisierungskammer (20) mindestens ein Strahlungserhitzungsrohr (25) umfasst;
und dass die Oxidationskammer (30) von der Homogenisierungskammer (20) und der Reduktionszone (40) durch zwei Einschlussmittel (35) isoliert ist, welche das Führen des Bandes (5) durch die Oxidationskammer (30) ermöglichen.

10. Ofen (1) nach dem vorstehenden Anspruch, **dadurch gekennzeichnet, dass** die Homogenisierungskammer (20) mindestens zwei Strahlungserhitzungsrohre (25) und bevorzugter mindestens drei Strahlungserhitzungsrohre (25) umfasst.

11. Ofen (1) nach dem vorstehenden Anspruch, **dadurch gekennzeichnet, dass** er so konfiguriert ist, dass in der Homogenisierungskammer (20) das hochwiderstandsfähige Stahlband (5) geeignet ist, beim Führen zwischen mindestens zwei Strahlungserhitzungsrohren (25) positioniert zu werden.

12. Ofen (1) nach Anspruch 9, **dadurch gekennzeichnet, dass** die beiden Einschlussmittel (35) zwei Schleusen sind.

## Claims

1. Method of heat treatment of a scrolling high-strength steel strip (5), said method comprising the following steps:
a) heating the strip (5) in a direct flame heating zone (10), the heating step being performed with an atmosphere having an oxygen volume concentration of less than 0.01% by volume, preferably with an oxygen-free atmosphere,
b) temperature homogenisation of the strip (5) in a homogenisation chamber (20) comprising at least one radiant heating tube (25), so as to homogenise the strip (5) in temperature after its passage in the direct flame heating zone (10) in the previous step, the temperature homogenisation step being performed with an atmosphere having an oxygen volume concentration of less than 0.01% by volume, preferably with an oxygen-free atmosphere,
c) oxidation of the strip (5) in an oxidation chamber (30) with an oxidising atmosphere having an oxygen volume concentration of greater than 1%,
d) reduction of the strip (5) in a reduction zone (40).

2. Method according to the preceding claim **characterised in that** the reduction zone (40) has a reducing atmosphere having a volume concentration of hydrogen greater than 3%.

3. Method according to any one of the preceding claims **characterised in that** the oxidation step is performed at a strip (5) temperature comprised between 650 °C and 750 °C.

4. Method according to any one of the preceding claims **characterised in that** said oxygen volume concentration is comprised between 1.5% and 5%, preferably comprised between 2% and 5%.

5. Method according to any one of the preceding claims **characterised in that** the temperature homogenisation step is performed at a strip (5) temperature comprised between 650 °C and 750 °C.

6. Method according to any one of the preceding claims **characterised in that** the heating step a) is performed so as to obtain a strip (5) temperature comprised between 650 °C and 750 °C.

7. Method according to any one of the preceding claims **characterised in that** the temperature homogenisation step is performed by scrolling the strip (5) close to said at least one radiant heating tube (25).

8. Method according to the preceding claim, **characterised in that** said homogenisation section comprises two radiant heating tubes (25) and **in that** the strip (5) scrolls between said two radiant heating tubes (25).

9. Furnace (1) for heat treatment of a high-strength steel strip (5) by scrolling comprising:
- a direct heating furnace section (2) comprising:
• a direct flame heating zone (10),
- a radiant heating furnace section (3) comprising:
• an oxidation chamber (30),
• a reduction zone (40),
**characterised in that** the radiant heating furnace section (3) further comprises a temperature homogenisation chamber (20) positioned between said direct flame heating zone (10) and said oxidation chamber (30), said homogenisation chamber (20) comprising at least one radiant heating tube (25),
and **in that** the oxidation chamber (30) is isolated from the homogenisation chamber (20) and from the reduction zone (40) by two means of containment (35) allowing the scrolling of the strip (5) through said oxidation chamber (30).

10. Furnace (1) according to the preceding claim **characterised in that** said homogenisation chamber (20) comprises at least two radiant heating tubes (25) and more preferably at least three radiant heating tubes (25).

11. Furnace (1) according to the preceding claim **characterised in that** it is configured so that in the homogenisation chamber (20), the high-strength steel strip (5) is able to be positioned in scrolling between at least two radiant heating tubes (25).

12. Furnace (1) according to claim 9 **characterised in that** the two means of containment (35) are two airlocks.
